# FASCICULE DE BREVET EUROPEEN

(11) **EP 0 573 335 B1**
(45) Date de publication et mention de la délivrance du brevet: **26.02.1997**
(21) Numéro de dépôt: 93401364.0
(22) Date de dépôt: 28.05.1993
(51) Int. Cl.: C22C 38/58

(54) **Composition d'acier inoxydable pour pièces utilisées en ultravide et à basse température**
Rostfreie Stahlzusammensetzung für Bauteile, verwendbar in Hochvakuum und bei niedriger Temperatur
Stainless steel composition for construction parts, used in high vacuum and at low temperature

(30) Priorité: 04.06.1992 FR 9206771
(43) Date de publication de la demande: 08.12.1993
(73) Titulaire: Aubert & Duval Société anonyme dite:, F-92200 Neuilly-Sur-Seine (FR)
(72) Inventeur: Bourrat, Jean, c/o Aubert & Duval, F-63770 Les Ancizes (FR)
(74) Mandataire: Cournarie, Michèle

(56) Documents cités:
- DE-B- 1 205 289
- FR-A- 2 228 119
- FR-A- 2 372 902
- SU-A- 521 350

## Description

L'invention concerne une composition d'acier inoxydable pour pièces utilisées en ultravide et à basse température, ayant en particulier des propriétés mécaniques, une étanchéité et un amagnétisme accrus.

La réalisation d'installations d'analyse des particules élémentaires notamment nécessite l'utilisation d'aciers inoxydables devant présenter les propriétés suivantes :
- étanchéité au travers des pièces du fait de la différence de pression qui existe entre l'enceinte sous vide (à plus de 10⁻¹⁰ torr, 1,33.10⁻⁸ Pa) et la pression atmosphérique règnant à l'extérieur,
- étanchéité des joints de type couteau lors des assemblages sans soudure en présence de la même différence de pression,
- propriétés mécaniques tant en résistance à la traction qu'en ténacité jusqu'à des températures très basses allant jusau'à 1,8K
- amagnétisme jusqu'à 1,8K afin de ne pas perturber le trajet des particules.

En outre, il faut que l'acier inoxydable puisse supporter, sans altération des propriétés précédentes, le traitement de dégazage à 950°C que certains utilisateurs doivent lui faire subir dans quelques applications.

Jusqu'à présent la solution la plus courante consistait à utiliser la nuance E-Z 2 CND 17.13 + Az ayant la composition nominale suivante

| | % en poids |
|---|---|
| Carbone | ≤ 0,03 |
| Chrome | 17,00 |
| Nickel | 14,00 |
| Molybdène | 2,80 |
| Azote | 0,15 |
| Fer | Complément |

et possédant des propriétés types qui seront données ci-après.

Or il a maintenant été trouvé que l'on obtient des propriétés encore améliorées en utilisant une composition d'acier inoxydable à haute teneur en azote et contenant du niobium et du manganèse.

Selon l'invention, on utilise un acier inoxydable ayant une composition comprise dans les limites suivantes

| | % en poids |
|---|---|
| Carbone | jusqu'à 0,08 |
| Chrome | 19 - 22 |
| Nickel | 8 - 11 |
| Manganèse | 2,50 - 4,25 |
| Molybdène | 2,00 - 3,00 |
| Silicium | jusqu'à 0,75 |
| Phosphore | jusqu'à 0,025 |
| Soufre | jusqu'à 0,01 |
| Niobium | 0,25 - 0,80 |
| Azote | 0,35 - 0,50 |
| Fer | Complément |

La teneur en azote confère à l'acier deux propriétés essentielles :
- une phase austénitique stable à basse température, ce qui permet de conserver l'amagnétisme en condition cryogénique.
- des caractéristiques mécaniques élevées dans un large domaine de température y compris dans le domaine cryogénique.

L'addition de manganèse est nécessaire pour assurer la solubilité d'une telle teneur en azote.

L'addition de nobium sert à stabiliser le carbone et par suite renforce la tenue à la corrosion. Cette addition améliore la tenue à chaud de la nuance et renforce, indirectement, par affinage du grain la limite élastique à basse température.

Les aciers selon la présente invention sont obtenus de manière classique par élaboration au four à arc et subissent ensuite un affinage par le procédé AOD (encore appelé "affinage en réacteur AOD") ("argon oxygen decarburization", décarburation à l'argon-oxygène) qui permet d'obtenir sans difficultés la faible teneur en carbone recherchée.

Afin de diminuer la teneur en inclusions, on peut soumettre l'acier obtenu à une refusion sous laitier, en particulier lorsqu'on désire réaliser avec la composition des parois minces et des joints de type couteau. En effet la faible teneur inclusionnaire garantit une étanchéité supérieure. Ce traitement n'est toutefois pas obligatoire.

Les pièces préparées à partir d'une composition selon la présente invention subissent un traitement thermique à une température de 1000-1100°C avec refroidissement sous air, huile ou eau selon la dimension des pièces, pour donner un état hypertrempé.

On peut également pratiquer après l'hypertrempe un écrouissage à la température ambiante par laminage, étirage ou tréfilage.

Le tableau 1 ci-dessous regroupe un certain nombre de mesures de résistance mécanique effectuées par trois laboratoires sur des barres d'acier selon la présente invention.

La composition spécifique de l'acier utilisé pour la réalisation des barres d'essai est la suivante :

| Barre | Ø 31,75 hypertrempé | Ø 12 hypertrempé | Ø 12 écroui | Ø 45 hypertrempé |
|---|---|---|---|---|
| Carbone | 0,033 | 0,035 | 0,027 | 0.035 |
| Chrome | 20,89 | 20,69 | 20,10 | 20,69 |
| Nickel | 9,22 | 9,73 | 9,09 | 9,73 |
| Manganèse | 4,14 | 3,92 | 4,00 | 3,92 |
| Molybdène | 2,10 | 2,14 | 2,10 | 2,14 |
| Silicium | 0,36 | 0,42 | 0,37 | 0,42 |
| Phosphore | 0,022 | 0,021 | 0,021 | 0,021 |
| Soufre | <0,002 | <0,002 | <0,002 | <0,002 |
| Niobium | 0,32 | 0,30 | 0,30 | 0,30 |
| Azote | 0,42 | 0,427 | 0,419 | 0,427 |

On note dans les compositions des traces d'impuretés telles que de l'aluminium, du cuivre et du cobalt.

Les résultats obtenus montrent clairement qu'il est possible d'obtenir avec les aciers en question, tant à l'état hypertrempé qu'écroui, des caractéristiques mécaniques Rm et Rp 0,2% élevées, tout en conservant une ductilité suffisante. A cet égard, on notera que pour des applications à des températures inférieures ou égales à 20K, il n'est pas conseillé de partir d'un acier préalablement écroui, car les résultats ci-dessus montrent que le gain sur la limite élastique et la charge de rupture est faible alors que la ductilité est sensiblement dégradée.

Le taux d'écrouissage que l'on applique éventuellement est fonction des caractéristiques mécaniques que l'on souhaite obtenir et la figure unique montre l'évolution des caractéristiques mécaniques Rm et Rp 0,2% en fonction du taux d'écrouissage.

Le tableau 2 ci-dessous donne des résultats concernant la susceptibilité magnétique d'un acier inoxydable selon la présente invention.

**TABLEAU 2**

| H* | 0,005 Oe | 1000 Oe |
|---|---|---|
| Susceptibilité magnétique à 1,8K | 5.10⁻³ | 5.10⁻³ |

| | | |
|---|---|---|
| * 1 Oe = (1000/4π)·A/m | | |

La matériau est donc classé comme amagnétique à la température de 1,8K.

On voit donc que les compositions d'acier inoxydable selon la présente invention donnent des pièces ayant des caractéristiques mécaniques et des propriétés amagnétiques qui les rendent particulièrement appropriées pour la réalisation d'installations en ultravide et/ou à très basse température; elles trouvent une application particulière dans les installations d'analyse des particules élémentaires et la réalisation de moteurs cryogéniques.

## Revendications

1. Composition d'acier inoxydable contenant de 19 à 22% en poids de chrome, de 8 à 11% en poids de nickel, de 2,50 à 4,25% en poids de manganèse, de 2,00 à 3,00 % en poids de molybdène, de 0,25 à 0,80% en poids de niobium, de 0,35 a 0,50% en poids d'azote, jusqu'à 0,08% en poids de carbone, jusqu'à 0,75% de silicium, jusqu'à 0,025% en poids de phosphore, jusqu'à 0,01% en poids de soufre, le complément étant du fer et d'éventuelles impuretés, ayant subi un affinage en réacteur AOD et éventuellement une refusion sous laitier.

2. Pièces destinées à la réalisation de dispositifs fonctionnant en ultravide et à basse température, obtenues à partir de la composition d'acier inoxydable selon la revendication 1, avec un traitement thermique à 1000-1100°C.

3. Pièces selon la revendication 2, ayant subi un écrouissage à la température ambiante.

## Claims

1. Stainless steel composition containing 19 to 22% by weight of chromium, 8 to 11% by weight of nickel, 2.50 to 4.25% by weight of manganese, 2.00 to 3.00% by weight of molybdenum, 0.25 to 0.80% by weight of niobium, 0.35 to 0.50% by weight of nitrogen, up to 0.08% by weight of carbon, up to 0.75% of silicon, up to 0.025% by weight of phosphorus, up to 0.01% by weight of sulphur, the balance being made up of iron and any possible impurities, which has undergone refining in an AOD (argon-oxygen decarburization) reactor and possibly electroslag remelting.

2. Items intended for the construction of apparatus operating in an ultra-high vacuum and at low temperature, obtained from the stainless steel composition in accordance with claim 1, with heat treatment at 1000 - 1100°C.

3. Items in accordance with claim 2, which have been subjected to strain-hardening at ambient temperature.

## Patentansprüche

1. Zusammensetzung von nichtrostendem Stahl, die 19 bis 22 Gew.-% Chrom, 8 bis 11 Gew.-% Nickel, 2,50 bis 4,25 Gew.-% Mangan, 2,00 bis 3,00 Gew.-% Molybdän, 0,25 bis 0,80 Gew.-Niob, 0,35 bis 0,50 Gew.-% Stickstoff, bis zu 0,08 Gew.-% Kohlenstoff, bis zu 0,75 Gew.-% Silizium, bis zu 0,025 Gew.-% Phosphor, bis zu 0,01 Gew.-% Schwefel enthält, wobei der Rest aus Eisen und eventuellen Verunreinigungen besteht, das einer AOD-Reaktoraffination (Argon-Sauerstoff-Entkohlung) und gegebenenfalls einem Umschmelzen unter Schlacke unterzogen wurde.

2. Teile für unter Ultrahochvakuum und Niedrigtemperatur funktionierende Vorrichtungen, erhalten aus der Zusammensetzung von nichtrostendem Stahl nach Anspruch 1, mit einer thermischen Behandlung bei 1000-1100°C.

3. Teile nach Anspruch 2, die einer Kaltbearbeitung bei Umgebungstemperatur unterzogen wurden.
